# EUROPÄISCHE PATENTSCHRIFT

(11) **EP 3 927 478 B1**
(45) Veröffentlichungstag und Bekanntmachung des Hinweises auf die Patenterteilung: **05.04.2023**
(21) Anmeldenummer: 20706685.3
(22) Anmeldetag: 19.02.2020
(51) Int. Cl.: B21B 37/76

(54) **VERFAHREN ZUR EINSTELLUNG VERSCHIEDENER KÜHLVERLÄUFE VON WALZGUT ÜBER DESSEN BREITE IN EINER KÜHLSTRECKE EINER WARMBAND- ODER GROBBLECH-STRASSE**
METHOD FOR SETTING DIFFERENT COOLING COURSES FOR ROLLED MATERIAL OVER ITS WIDTH IN A COOLING LINE OF A HOT-STRIP MILL OR HEAVY-PLATE MILL
PROCÉDÉ POUR LE RÉGLAGE DE DIFFÉRENTS PROGRAMMES DE REFROIDISSEMENT D'UN PRODUIT LAMINÉ SUR SA LARGEUR DANS UNE LIGNE DE REFROIDISSEMENT D'UN LAMINOIR DE BANDE À CHAUD OU DE TÔLES FORTES

(30) Priorität: 21.02.2019 DE 102019104419
(43) Veröffentlichungstag der Anmeldung: 29.12.2021
(73) Patentinhaber: SMS Group GmbH, 40237 Düsseldorf (DE)
(72) Erfinder: SPROCK, August, 40237 Düsseldorf (DE); HASSEL, Christoph, 47249 Duisburg (DE); KLEIN, Carsten Andreas, 40237 Düsseldorf (DE)
(74) Vertreter: Kross, Ulrich
(86) Internationale Anmeldenummer: PCT/EP2020/054366
(87) Internationale Veröffentlichungsnummer: WO 2020/169669

(56) Entgegenhaltungen:
- EP-A1- 2 287 345
- WO-A2-2004/076085
- DE-B4-102008 011 303
- JP-A- S6 462 208

## Beschreibung

Die Erfindung betrifft ein Verfahren zur Einstellung des Kühlverlaufes von Metallbändern oder Metallblechen (Walzgut) über der Bandbreite einer Kühlstrecke, z.B. in einer Warmband- oder Grobblech-Straße oder Abkühlung in einer Kontiglühe/Wärmebehandlung.

Um die Qualität von Warmband- oder Grobblechen zu verbessern spielt die Kühlung eine wichtige Rolle. So ist hierzu eine gezielte computergestützte Steuerung der Kühlung bekannt, um beispielsweise ein Aufkanten und/oder Aufwölben der Bänder oder Bleche zu vermeiden. Bei mangelnder Kontrolle und Steuerung der Temperatur lassen sich so nicht mehr die gewünschten Qualitäten einstellen. So kommt es vor, dass bei einer zu starken Aufkantung oder Aufwölbung der Bänder oder Bleche, diese in einem nachfolgenden Rollengang eben gerade nicht qualitätssichernd korrigiert werden können. Die Folgen sind Bandfehler und ein damit verbundener erhöhter Ausschuss.

Um dies zu vermeiden, sind Verfahren zum Abkühlen eines Walzguts bekannt, bei der eine Steuereinrichtung für das Walzgut die optimale Kühlmittelmenge und Kühlmittelmengenverlauf für den Durchlauf durch eine Kühlstrecke ermittelt und einstellt. Hierdurch soll die optimale Planheit und Ebenmäßigkeit des zu kühlenden Walzguts sichergestellt werden.

Ein Nachteil dabei ist, dass die Band-Breitenbereiche gezielt unterschiedlich gekühlt werden, um die Planheit des Bandes oder Bleches zu verbessern. Dies geschieht unter Berücksichtigung gemessener Temperaturen, die aber von der Oberfläche genommen werden. Nach einer Kühlung ist die Temperaturverteilung im Band oder Blech eben gerade nicht homogen und somit nicht aussagekräftig in Bezug auf den tatsächlichen Energiegehalt im Material.

Aus der DE 10 2008 011 303 B4 wird als Eingangsgröße zur Steuerung der Kühlstrecke und zur Bestimmung der Kühlmittelmenge der Energiegehalt des zu kühlenden Walzgutes berücksichtigt, um gezielt eine bestimmte Wärmemenge aus dem Walzgut abführen. Hier wird stets ein einzelner, fester Wert als Start- und Zielgröße angenommen. Weiterhin wird kein Hinweis gegeben, wie die Zielgröße festgelegt werden kann.

Die JP S64 622 08 A offenbart ein gattungsgemässes Verfahren, das dazu dient Warmband in der Breitenrichtung über seine gesamte Länge gleichmäßig zu kühlen. Dadurch wird die Materialqualität verbessert und die Erzeugung einer fehlerhaften Form des Warmbandes wird verhindert. Dazu werden die Mitten eines Paares beweglicher Platten in Übereinstimmung mit der Mittenposition in der Breitenrichtung des durchlaufenden Warmbandes gebracht. Die Temperaturdifferenz T zwischen den Temperaturen des mittleren Teils und des Endteils des Warmbandes wird durch eine Vergleichsarithmetik berechnet und mit einer Zieltemperaturdifferenz T0 verglichen. Wenn T größer als T0 ist, wird ein Signal zum Verengen der Abstände zwischen den beweglichen Platten zu einer Steuervorrichtung für einen Antriebsmotor übertragen. Gleichzeitig wird mittels der Vergleichsarithmetik die Mittelposition des Warmbandes basierend auf den beiden Endpositionen berechnet.

Ausgehend hiervon ist es Aufgabe der vorliegenden Erfindung, ein verbessertes Verfahren zur Kontrolle und Einstellung der Planheit bzw. Ebenheit und/oder der mechanischen Eigenschaften des Walzguts in einer Warmband- und Grobblechstraße anzugeben. Weitere vorteilhafte Maßnahmen sind Gegenstand von Unteransprüchen.

Diese Aufgabe wird ausgehend vom Oberbegriff des Anspruchs 1 dadurch gelöst, indem für die Berechnung der Abkühlung die Anfangs-Enthalpieverteilung über die

Materialbreite des Walzguts vor der Kühlung ermittelt wird, wobei ausgehend hiervon eine Ziel-Enthalpieverteilung unter Berücksichtigung einer Berechnung der Planheit und der mechanischen Eigenschaften durch ein Gefügemodell in Breiten- und Längenrichtung des Walzguts bestimmt wird und hiernach die Kühlmittelmenge und der Kühlmittelverlauf der Kühlstrecke eingestellt wird.

Basierend auf einer Enthalpieverteilung über der Breite zu Beginn der Kühlstrecke wird eine Ziel-Enthalpieverteilung über der Breite nach der Kühlstrecke festgelegt. Die Eingangsenthalpieverteilung kann dabei z.B. aus einem Computerprogramm ermittelt werden. Grundsätzlich kann statt der Enthalpie auch ein anderes thermodynamisches Potential herangezogen werden.

Die Ziel-Enthalpieverteilung kann anhand verschiedener Parameter festgelegt werden. Dies ist zum Beispiel eine numerische Berechnung der Ebenheit des Bandes nach der Kühlstrecke, die anhand des Zielwertes optimiert werden kann. Mit Hilfe der Modellierung ist es dabei grundsätzlich möglich, auch die Ebenheit des fertigen Produktes im kalten Zustand (also nach Coilabkühlung) zu berechnen. Dies ist mit Hilfe eines Messgerätes in warmem Zustand nicht möglich. Eine weitere Möglichkeit ist, dies über ein Gefügemodell festzulegen, damit das Ziel eingehalten werden kann, homogene mechanische Eigenschaften über der Breite einzustellen. Dies ist nicht unbedingt bei gleichmäßiger Kühlung gegeben und dies ist auch nicht unbedingt bei gleichmäßiger Enthalpieverteilung über der Breite gegeben. Weiterhin können auch die Ergebnisse verschiedener Messgeräte, die eine Qualitätsgröße als Funktion der Breite messen, als Regelparameter genommen werden. Dies kann z.B. eine Planheitsmessrolle oder ein anderes Planheitsmessgerät sein, aber auch Messgeräte zur Erfassung der mechanischen Eigenschaften (z.B. Impoc oder andere).

Als Stellglieder innerhalb der Kühlstrecke können hierbei verschiedenste Maßnahmen dienen, die es erlauben, breitenabhängig unterschiedliche Enthalpien zu erzielen. Dies kann zum Beispiel die Kantenmaskierung, die Erhitzung von Kanten, eine gezielte Kühlung durch mehrere Regelkreise über der Breite oder ähnliches sein. Die Ziel-Enthalpieverteilung kann auch über die Optimierung anderer Parameter festgelegt werden oder auch empirisch anhand von Messungen nach der Kühlung.

Dabei kann ausgehend von der Anfangs-Enthalpieverteilung die Ziel-Enthalpieverteilung über die Breite inhomogen eingestellt werden. Eine Regelung kann dabei während des Walzgutlaufs durch die Kühlstrecke dynamisch die Ziel-Enthalpieverteilung im Walzgut über die Breite ändern. Die Enthalpieberechnung kann dabei beispielsweise auf Basis der Gibbs-Energie erfolgen.

Zur Bestimmung der Gibbs-Energie kann auf Datenbanken in der SGTE (Scientific Group on Thermodata Europe und MatCalc Datenbank) zurückgegriffen werden, um so beispielsweise die Gefügebestandteile im Walzgut anzugeben und die Kühlung auf einen konstanten, über die Bandbreite des Walzguts homogen verteilte Gefügephasenanteile einzustellen und damit die mechanischen Eigenschaften in Abhängigkeit von der Ziel-Enthalpieverteilung zu regeln und zu steuern.

Über eine Messstelle, die nach der Kühlung angeordnet ist, kann ein sofortiger Vergleich mit der im Gefügemodell berechneten mechanischen Eigenschaften erfolgen und hierdurch eine mögliche Abweichung der Ziel-Enthalpieverteilung unmittelbar durch Aktivierung oder Abschaltung der Kühlung korrigiert werden.

Die Erfindung soll nachfolgend auf die Zeichnungen näher erläutert werden. Dabei zeigt:
- Fig. 1: eine schematische Darstellung der Anlage und des Flusskonzeptes;
- Fig. 2: Darstellung der einlaufenden Enthalpieverteilung (oberes Bild),
- Fig. 2a: der Zielenthalpieverteilung (mittleres Bild)
- Fig. 2b: und der Differenz der beiden Enthalpieverteilungen über die Breite des Walzgutes gesehen;
- Fig. 3: die Darstellung möglicher Zielverteilungen für die mechanischen Eigenschaften und
- Fig. 3a: der Planheit über der Breite gesehen.

Die Figur 1 zeigt schematisch einen Teil einer möglichen Warmband- oder Grobblechanlage zur Verarbeitung von Metallbändern und/oder Metallblechen. Nach dem letzten Gerüst 1 der Warmband- oder Grobblechanlage ist ein Messgerät 2 angeordnet. Das Messgerät 2 kann eine Planheitsrolle o.ä. sein und ist vor der eigentlichen Kühlstrecke 3 angeordnet. Das Messgerät erfasst einen Ist-Wert des Walzgutes 6 vor der Kühlstrecke 3.

Die Kühlstrecke 3 kann eine Laminarkühlung oder verstärkte Kühlung oder auch eine Kompaktkühlung umfassen. Nach der Kühlstrecke 3 ist mindestens ein weiteres Messgerät, beispielsweise eine Planheitsrolle o.ä. angeordnet, dass den Ist-Wert beispielsweise die Planheit des Warmband/Walzgutes 6 nach dem Durchgang durch die Kühlstrecke 3 misst.

Ein Rechen-Modell 5 empfängt die Messdaten der Messgeräte 2 und 4 und gibt zur Einstellung der Ziel-Enthalpieverteilung entsprechend einzusetzende Kühlmediummengen der Kühlstrecke 3 vor. Hierdurch kann quasi online sichergestellt werden, dass die gewünschten Qualitäten des Walzguts /Warmbandes 6 eingeregelt werden können und zur Weiterverarbeitung unmittelbar danach zu einem Coil 7 aufgehaspelt werden kann. Weitere Aggregate beispielsweise mehr Messgeräte, Entzunderer, Wärmedämmhauben, Scheren etc. können in dem Bereich vor und nach der Kühlung 3 angeordnet sein.

Die Figuren 2, 2a, 2b veranschaulichen die Enthalpieverteilung im Warmband über die Breite gesehen am Anfang der Erfassung und am Ende der Erfassung sowie die Differenz beider Enthalpien Anfang und Ende.

Figuren 3 veranschaulicht die mechanischen Eigenschaften Streckgrenze und Zugfestigkeit (Rp und Rm) über die Breite des Warmbandes. Die Figur 3a veranschaulicht die Planheit des Walzguts über die Breite gesehen.

### Bezugszeichen

- 1: letztes Gerüst
- 2: Messgerät vor der Kühlstrecke
- 3: Kühlstrecke
- 4: Messgerät nach der Kühlstrecke
- 5: Modell (Rechenmodell)
- 6: Walzgut / Warmband
- 7: Coil/Haspel

## Patentansprüche

1. Verfahren zur Einstellung des Kühlverlaufes von Walzgut (6) aus Metallbändern oder Metallblechen über der Bandbreite bzw. Breite des Blechs in einer Kühlstrecke (3) einer Warmband- oder Grobblech-Straße oder Abkühlung in einer Kontiglühe/Wärmebehandlung, **dadurch gekennzeichnet, dass** die Anfangs-Enthalpieverteilung über die Materialbreite des Walzguts (6) vor der Kühlung ermittelt wird, wobei ausgehend hiervon eine Ziel-Enthalpieverteilung unter Berücksichtigung einer Berechnung der Planheit und/oder der mechanischen Eigenschaften durch ein Gefügemodell in Breiten- und Längenrichtung des Walzguts (6) bestimmt wird und hiernach die Kühlmittelmenge und der Kühlmittelverlauf der Kühlstrecke (3) eingestellt wird.

2. Verfahren nach Anspruch 1, **dadurch gekennzeichnet, dass** ausgehend von der Anfangs-Enthalpieverteilung die Ziel-Enthalpieverteilung über die Breite inhomogen eingestellt wird.

3. Verfahren nach Anspruch 2, **dadurch gekennzeichnet, dass** dynamisch während des Bandlaufs die Anfangsenthalpieverteilung geändert wird und entsprechend und anschließend die Kühlmittelmenge neu berechnet wird

4. Verfahren nach Anspruch 3, **dadurch gekennzeichnet, dass** eine Regelung während des Walzgutlaufs dynamisch die Ziel-Enthalpieverteilung im Walzgut (6) über die Breite ändert.

5. Verfahren nach Anspruch 4, **dadurch gekennzeichnet, dass** die Enthalpieberechnung auf Basis der Gibbs-Energie erfolgt.

6. Verfahren nach Anspruch 5, **dadurch gekennzeichnet, dass** zur Bestimmung der Gibbs-Energie auf Datenbanken in der Scientific Group on Thermodata Europe (SGTE), zurückgegriffen wird, um so die Gefügebestandteile im Walzgut (6) anzugeben und die Kühlung auf einen konstanten über die Bandbreite des Walzguts (6) homogen verteilten Gefügephasenanteil in Abhängigkeit von der Ziel-Enthalpieverteilung geregelt und gesteuert wird.

7. Verfahren nach Anspruch 6, **dadurch gekennzeichnet, dass** über eine Messstelle ein sofortiger Vergleich mit der im Gefügemodell berechneten mechanischen Eigenschaften erfolgt und hierdurch eine mögliche Abweichung der Ziel-Enthalpieverteilung unmittelbar durch Aktivierung oder Abschaltung der Kühlung korrigiert wird.

8. Verfahren nach einem oder mehreren der Ansprüche 2 bis 7, **dadurch gekennzeichnet, dass** die Einstellung verschiedener Enthalpieverläufe H(x) mit der Breitenkoordinate x von Walzgut (6) aus Metallbändern oder Metallblechen über der Bandbreite bzw. Breite des Blechs in einer Kühlstrecke (3) einer Warmband- oder Grobblech-Straße oder die Abkühlung in einer Kontiglühe/Wärmebehandlung derart erfolgt, dass die Anfangs-Enthalpieverteilung über die Materialbreite des Walzguts (6) vor der Kühlung ermittelt wird, wobei ausgehend hiervon eine Ziel-Enthalpieverteilung unter Berücksichtigung einer Berechnung der Planheit und/oder der mechanischen Eigenschaften durch ein Gefügemodell in Breiten- und Längenrichtung des Walzguts (6) bestimmt wird und hiernach die Kühlmittelmenge und der Kühlmittelverlauf der Kühlstrecke (3) eingestellt wird

## Claims

1. Method for setting the cooling course of rolling material (6) consisting of metal strips or metal sheets over the strip width or width of the sheet in a cooling path (3) of a hot-strip rolling train or heavy-plate rolling train or cooling in continuous annealing / heat treatment, **characterised in that** the initial enthalpy distribution over the material width of the rolling material (6) is determined prior to cooling, wherein starting therefrom and with consideration of a computation of planarity and/or mechanical properties a target enthalpy distribution is determined in width direction and length direction of the rolling material (6) by a structural model and the coolant quantity and coolant course of the cooling path (3) are set according thereto.

2. Method according to claim 1, **characterised in that** starting from the initial enthalpy distribution the target enthalpy distribution over the width is set inhomogeneously.

3. Method according to claim 2, **characterised in that** the initial enthalpy distribution is dynamically changed during the strip running and the coolant quantity is correspondingly and subsequently recalculated.

4. Method according to claim 3, **characterised in that** regulation during the rolling material running dynamically changes the target enthalpy distribution in the rolling material over the width.

5. Method according to claim 4, **characterised in that** the enthalpy computation is carried out on the basis of Gibbs energy.

6. Method according to claim 5, **characterised in that** for determination of the Gibbs energy reference is made to databanks in the Scientific Group on Thermodata Europe (SGTE) so as to indicate the structural components in the rolling material (6) and the cooling is regulated and controlled in dependence on the target enthalpy distribution to a constant structural phase component distributed homogenously over the strip width of the rolling material (6).

7. Method according to claim 6, **characterised in that** an immediate comparison with the mechanical properties computed in the structural model is carried out by way of a measuring point and a possible deviation of the target enthalpy distribution is thereby corrected immediately by activating or switching-off the cooling.

8. Method according to one or more of claims 2 to 7, **characterised in that** the setting of different enthalpy courses H(x) is carried out in such a way with the width co-ordinates x of rolling material (6) consisting of metal strips or metal sheets over the strip width or width of the sheet in a cooling path (3) of a hot-strip rolling train or heavy-plate rolling train or the cooling in a continuous annealing / heat treatment that the initial enthalpy distribution over the material width of the rolling material (6) is determined prior to the cooling, wherein starting therefrom and with consideration of a computation of the planarity and/or the mechanical properties a target enthalpy distribution is determined in width direction and length direction of the rolling material (6) by a structural model and the coolant quantity and the coolant course of the cooling path (3) are set according thereto.

## Revendications

1. Procédé pour le réglage du processus de refroidissement d'un produit de laminage (6) qui est constitué par des bandes métalliques ou par des tôles métalliques sur la largeur de la bande, respectivement sur la largeur de la tôle dans un tronçon de refroidissement (3) d'un train de laminoir à chaud ou d'un train de laminoir à tôles fortes ou d'un refroidissement dans un traitement thermique/de recuit en continu, **caractérisé en ce que** l'on spécifie la distribution de l'enthalpie de départ sur la largeur de la matière du produit de laminage (6) avant le refroidissement ; à partir de là, on détermine une distribution de l'enthalpie cible en prenant en compte un calcul de la planéité et/ou des propriétés mécaniques par l'intermédiaire d'un modèle de microstructure dans la direction du produit de laminage (6) sur la largeur et sur la longueur et on règle par la suite la quantité de l'agent de refroidissement et l'allure de l'agent de refroidissement du tronçon de refroidissement (3).

2. Procédé selon la revendication 1, **caractérisé en ce que**, à partir de la distribution de l'enthalpie de départ, on règle de manière inhomogène la distribution de l'enthalpie cible sur la largeur.

3. Procédé selon la revendication 2, **caractérisé en ce que** l'on modifie la distribution de l'enthalpie de départ de manière dynamique au cours du déroulement de la bande, et de manière correspondante et successive, on procède à un nouveau calcul de la quantité de l'agent de refroidissement.

4. Procédé selon la revendication 3, **caractérisé en ce qu'**un réglage au cours du déroulement du produit de laminage modifie de manière dynamique la distribution de l'enthalpie cible dans le produit de laminage (6) sur la largeur.

5. Procédé selon la revendication 4, **caractérisé en ce que** le calcul de l'enthalpie a lieu sur base de l'énergie de Gibbs.

6. Procédé selon la revendication 5, **caractérisé en ce que**, pour la détermination de l'énergie de Gibbs, on fait appel à des banques de données dans le consortium Scientific Group on Thermodata Europe (SGTE), de manière à indiquer les constituants de la microstructure dans le produit de laminage et on règle et on commande le refroidissement sur base d'une fraction constante de microstructure et de phase répartie de manière homogène sur la largeur de bande du produit de laminage en fonction de la distribution de l'enthalpie cible.

7. Procédé selon la revendication 6, **caractérisé en ce que**, à l'intervention d'un endroit de mesure, une comparaison immédiate a lieu avec les propriétés mécaniques calculées dans le modèle de microstructure et par là-même une déviation possible de la distribution de l'enthalpie cible est corrigée de manière immédiate par l'activation ou par la coupure du refroidissement.

8. Procédé selon une ou plusieurs des revendications 2 à 7, caractérisé ce que le réglage de différentes allures de l'enthalpie H(x) a lieu avec les coordonnées de largeur x du produit de laminage (6) qui est constitué par des bandes métalliques ou par des tôles métalliques sur la largeur de la bande respectivement la largeur de la tôle dans un tronçon de refroidissement (3) d'un train de laminoir à chaud ou d'un train de laminoir à tôles fortes ou d'un refroidissement dans un traitement thermique/de recuit en continu d'une manière telle que l'on spécifie la distribution de l'enthalpie de départ sur la largeur de la matière du produit de laminage (6) avant le refroidissement ; dans lequel, à partir de là, on détermine une distribution de l'enthalpie cible en prenant en compte un calcul de la planéité et/ou des propriétés mécaniques par l'intermédiaire d'un modèle de microstructure dans la direction du produit de laminage (6) sur la largeur et sur la longueur et on règle par la suite la quantité de l'agent de refroidissement et l'allure de l'agent de refroidissement du tronçon de refroidissement (3).
